# EUROPÄISCHE PATENTSCHRIFT

(11) **EP 2 729 588 B1**
(45) Veröffentlichungstag und Bekanntmachung des Hinweises auf die Patenterteilung: **06.05.2015**
(21) Anmeldenummer: 12734890.2
(22) Anmeldetag: 04.07.2012
(51) Int. Cl.: C21D 8/12, C22C 38/02

(54) **VERFAHREN ZUM HERSTELLEN EINES KORNORIENTIERTEN, FÜR ELEKTROTECHNISCHE ANWENDUNGEN BESTIMMTEN ELEKTROSTAHLFLACHPRODUKTS**
METHOD FOR PRODUCING A GRAIN-ORIENTED ELECTRICAL STEEL FLAT PRODUCT INTENDED FOR ELECTROTECHNICAL APPLICATIONS
PROCÉDÉ DE FABRICATION D'UN PRODUIT PLAT EN ACIER ÉLECTRIQUE À GRAINS ORIENTÉS DESTINÉ À DES APPLICATIONS ÉLECTROTECHNIQUES

(30) Priorität: 06.07.2011 DE 102011107304
(43) Veröffentlichungstag der Anmeldung: 14.05.2014
(73) Patentinhaber: ThyssenKrupp Electrical Steel GmbH, 45881 Gelsenkirchen (DE)
(72) Erfinder: SCHRAPERS, Heiner, 47226 Duisburg (DE); KRENKE, Thorsten, 47178 Duisburg (DE); HOLZAPFEL, Christof, 45897 Gelsenkirchen (DE); LAHN, Ludger, 47447 Moers (DE)
(74) Vertreter: Cohausz & Florack
(86) Internationale Anmeldenummer: PCT/EP2012/063039
(87) Internationale Veröffentlichungsnummer: WO 2013/004747

(56) Entgegenhaltungen:
- EP-B1- 0 378 131

## Beschreibung

Die Erfindung betrifft ein Verfahren zum Herstellen von kornorientierten, für elektrotechnische Anwendungen bestimmten Elektrostahlflachprodukten. Elektrostahlflachprodukte dieser Art werden in der Praxis auch als kornorientierte "Elektrobleche" oder kornorientierte "Elektrobänder" bezeichnet.

Kornorientierte Elektrostahlflachprodukte weisen spezielle magnetische Eigenschaften auf und werden über einen aufwendigen Herstellungsprozess erzeugt. Grundmaterial für Elektrostahlflachprodukte ist ein Siliziumstahlblech. Die metallurgischen Eigenschaften des Werkstoffs, die Umformgrade der Walzprozesse und die Parameter der Wärmebehandlungsschritte sind dabei so aufeinander abgestimmt, dass gezielte Rekristallisationsprozesse ablaufen. Diese Rekristallisationsprozesse führen zu einer für den Werkstoff typischen "Goss-Textur", bei der die Richtung der leichtesten Magnetisierbarkeit in Walzrichtung der Fertigbänder liegt.

Von kornorientiertem Elektroblech oder -band der hier in Rede stehenden Art zu unterscheiden sind Elektrostahlflachprodukte, bei denen die Körner keine ausgeprägte Ausrichtung besitzen. In solchem nicht-kornorientiertem Elektroband oder -blech ist der magnetische Fluss auf keine bestimmte Richtung festgelegt, so dass sich in allen Richtungen gleiche magnetische Eigenschaften ausbilden (isotrope Magnetisierung).

Kornorientiertes Elektroband oder -blech der hier in Rede stehenden Art weist dagegen ein stark anisotropes magnetisches Verhalten auf. Dieses ist auf eine einheitliche Orientierung der Körner (Kristallite) des Gefüges zurückzuführen. Diese kristallographische Textur wird durch eine durch entsprechende Maßnahmen im Herstellungsprozess erfolgende wirksame Kornwachstumsauslese erzielt. Ziel ist es dabei, nach einer am Ende des Herstellungsprozesses erfolgenden Schlussglühung ein Elektrostahlflachprodukt zu erhalten, bei dem die Körner eine geringe Fehlorientierung und daraus folgend eine nahezu ideale Textur aufweisen.

Kornorientiertes Elektroband eignet sich insbesondere für Verwendungen, bei denen besonders hohe Anforderungen an die magnetischen Eigenschaften gestellt werden, wie es beispielsweise beim Bau von Transformatoren der Fall ist.

Verfahren der zur Herstellung von hochwertigem kornorientiertem Elektroblech sind in größerer Zahl bekannt.

In der DE 697 03 590 T2 wird ein Verfahren zur Herstellung von kornorientiertem Elektrostahlblech offenbart, wobei ein Stahl mit 2,5-4,5% Si, 0.015-0.075% C, 0.03-0.40% Mn, weniger als 0.012% S, 0.01-0.04% Alₛₒₗ, 0.003-0.013% N, weniger als 0.005% Ti, Rest Eisen und geringfügige Verunreinigungen, verwendet wird.

Nach dem Kaltwalzen erfolgt ein kontinuierliches Decarbonisierungsglühen für eine Gesamtzeit zwischen 50 und 350 Sekunden, bei einer Temperatur zwischen 800 und 950°C.

Danach erfolgt ein kontinuierliches Nitrierglühen bei einer Temperatur zwischen 850°C und 1050°C, für eine Zeitdauer zwischen 15 und 120 Sekunden.

Mit dem in der EP 0 910 676 B1 beschriebenen, so genannten "Low-Heating-Verfahren" lassen sich hochpermeable, kornorientierte Elektrobleche mit einer optimierten Eigenschaftsverteilung erzeugen. Kennzeichnend für dieses Verfahren ist eine Brammenerwärmungstemperatur unterhalb von 1250 °C. Durch diese vergleichbar niedrige Temperatur werden Aluminiumnitride, die beim zum Abschluss des Herstellungsprozesses erfolgenden Hochtemperatur-Glühschritt vollständig in Lösung gebracht werden, nur partiell gelöst und wieder ausgeschieden. Infolgedessen weist nach dem Low-Heating-Prozess hergestelltes Elektroband eine schwächere inhärente Inhibition auf als über den herkömmlichen Prozessweg via Hochtemperaturbrammenerwärmung erzeugtes Material.

Zweck der Teilchen-Inhibition ist es, das Kornwachstum im Primärgefüge des Kaltbandes nach und während der Entkohlungsglühung zu unterdrücken. Erst während der abschließenden Hochglühung, bei der die Kaltbänder bei Temperaturen von bis zu 1200 °C geglüht werden, soll im Temperaturbereich von 950 - 1100 °C ein kontrolliertes abnormales Kornwachstum erfolgen, um eine hohe Texturschärfe mit Gossorientierung [001](110) zu ermöglichen.

Damit ein optimales abnormales Kornwachstum mit hoher Texturschärfe einsetzt, muss nach der Entkohlungsglühung ein idealer Gleichgewichtszustand zwischen treibenden und rücktreibenden Kräften eingestellt werden. Die treibende Kraft für das Kornwachstum während der Hochglühung ist die im Gefüge gespeicherte Korngrenzenenergie. Diese ist im Wesentlichen durch die Korngröße nach der Primärrekristallisation bestimmt.

Bedingt durch die schwächere inhärente Inhibition beim Low-Heating-Verfahren ist die mittlere Primärkorngröße nach einer Entkohlungsglühung größer als beim konventionellen Verfahren und unterliegt größeren Schwankungen durch den Kaltprozess. Die treibende Kraft für das abnormale Kornwachstum ist somit generell geringer. Auf der anderen Seite wird eine dem abnormalen Kornwachstum entgegenstehende rücktreibende Kraft durch die im Kaltband ausgeschiedenen nichtmagnetischen Ausscheidungen (Inhibitoren) bestimmt. Daher kommt es darauf an, viele fein verteilte Teilchen vorliegen zu haben. Beim Low-Heating Verfahren werden die relevanten Partikel jedoch nicht im Warmband sondern vor, nach oder während der Entkohlungsglühung oder während der Aufheizphase der Schlussglühung im Zuge verschiedenster Nitrierverfahren erzeugt.

In Zuge der in der EP 0 950 119 B1 und der EP 0 950 120 B1 beschriebenen Verfahren wird über den Warmwalzprozess eine Inhibitionsstärke Iz durch Nitride und Sulfide so eingestellt, dass das primäre Kornwachstum beim Kaltprozess auch bei höheren Temperaturen gehemmt wird. Die Brammen werden dabei vor dem Warmwalzen auf Temperaturen von 1100 °C bis 1320 °C erwärmt. Eine simultan zur Entkohlungsglühung durchgeführte Nitrierbehandlung bei Temperaturen zwischen 850 und 1050 °C in einer Ammoniak enthaltenden Atmosphäre ermöglicht die direkte Bildung von Aluminiumnitriden. Die anschließende Hochglühung muss gegenüber dem herkömmlichen Herstellungsweg der Fertigung von kornorientiertem Elektroband nicht modifiziert werden.

Dem gegenüber wird beim in der EP 0 219 611 B1 beschriebenen Verfahren die Nitrierung nach der Primärrekristallisation, aber vor Einsetzen des abnormalen Kornwachstums durchgeführt. Die Nitrierung kann hierbei durch eine Atmosphäre mit Nitriervermögen oder durch einen stickstoffspendenden Klebschutzzusatz erfolgen.

Speziell beim Verfahren mit einer Ammoniak enthaltenden Atmosphäre bei der die Nitriertemperatur unterhalb von 850 °C liegt, liegen nach der Nitrierung nahe der Oberfläche Silizium-Mangan-Nitride vor (Materials Science Forum 204-206 (1996), 143-154). Aufgrund ihrer geringeren thermodynamischen Stabilität lösen sich diese während der Aufheizphase der Hochglühung auf. Der Stickstoff diffundiert dann in die Stahlmatrix und rekombiniert mit dem dort vorliegenden freien Aluminium zu Aluminiumnitrid (Materials Science Forum 204-206 (1996), 593-598). Die so entstandenen Aluminiumnitride sind daraufhin die für das Sekundärkornwachstum wirksamen Inhibitoren. Die Inhibition ist dabei zwar im Vergleich zum beim konventionellen für die Erzeugung von kornorientiertem Elektroblech angewendeten Prozess schwächer, ermöglicht aber eine vollständige Sekundärrekristallisation bei höheren Temperaturen mit einer größeren Sekundärkorngröße im Fertigband (TMS Proceedings 3 (2008), 49-54).

Ein Nachteil dieses Vorgehens besteht allerdings darin, dass ein modifizierter Zeit-Temperatur-Zyklus der Hochglühung erforderlich ist. Die Auflösung der Silizium-Mangan-Nitride sowie die Neubildung von AlN durch Stickstoff-Diffusion erfolgt bei Temperaturen zwischen 700 bis 800 °C. Um diesen entscheidenden Prozessschritt vollständig zu ermöglichen, ist bei der Durchführung des voranstehend erläuterten Verfahrens eine isotherme Haltestufe von mindestens vier Stunden während der Aufheizphase der Hochglühung erforderlich. Diese bedingt nicht nur eine deutliche Verlängerung der gesamten Prozessdauer, sondern führt auch zu erhöhten Kosten bei der Herstellung.

Neben dem voranstehend erläuterten Stand der Technik ist aus der EP 1 752 549 A1 ein Verfahren zur Herstellung von hochwertigem kornorientierten Elektroband auf Basis von Dünnbrammen-Strangguss bekannt, bei dem die Arbeitsschritte so aufeinander abgestimmt sind, dass unter Verwendung von konventionellen Aggregaten ein Elektroblech mit optimierten magnetischen Eigenschaften erhalten wird. Dabei wird angestrebt, die Bildung von nitridischen Ausscheidungen vor dem Warmwalzen und während des Warmwalzens möglichst zu vermeiden, um die Möglichkeit einer kontrollierten Erzeugung solcher Ausscheidungen bei der Abkühlung des Warmbandes in großem Umfang nutzen zu können. Im Einzelnen wird dazu zunächst ein Stahl erschmolzen, der neben Eisen und unvermeidbaren Verunreinigungen (in Masse-%) Si: 2,5 - 4, 0 %, C: 0,02 - 0,10 %, Al: 0,01 - 0,065 % N: 0,003 - 0,015 % wahlweise bis zu 0,30 % Mn, bis zu 0,05 % Ti, bis zu 0,3 % P, eines oder mehrere Elemente aus der Gruppe S, Se in Gehalten, deren Summe höchstens 0,04 % beträgt, eines oder mehrere Elemente aus der Gruppe As, Sn, Sb, Te, Bi mit Gehalten von jeweils bis zu 0,2 %, eines oder mehrere Elemente aus der Gruppe Cu, Ni, Cr, Co, Mo mit Gehalten von jeweils bis zu 0, 5 % sowie eines oder mehrere Elemente aus der Gruppe B, V, Nb mit Gehalten von jeweils bis zu 0,012 % enthält. Die so zusammengesetzte Schmelze wird dann sekundärmetallurgisch in einer Vakuumanlage oder einem Pfannenofen behandelt und anschließend kontinuierlich zu einem Strang vergossen. Von dem so erhaltenen Strang werden Dünnbrammen abgeteilt, die nachfolgend in einem in Linie stehenden Ofen auf eine Temperatur zwischen 1050 °C und 1300 °C aufgeheizt werden. Die Verweilzeit im Ofen beträgt dabei höchstens 60 min. Im Anschluss an die Erwärmung der Dünnbrammen werden die Dünnbrammen in einer in Linie stehenden mehrgerüstigen Warmwalzstraße zu einem Warmband mit einer Dicke von 0,5 - 4,0 mm warmgewalzt. Während des Warmwalzens wird der erste Umformstich bei einer Temperatur von 900 - 1200 °C mit einem Umformgrad von mehr als 40 % durchgeführt. Des Weiteren werden während des Warmwalzend zumindest die sich an das Walzen bei 900 - 1200 °C anschließenden zwei Umformstiche im Zweiphasenmischgebiet (α**-**γ) gewalzt. Schließlich beträgt beim letzten Umformstich des Warmwalzens beträgt die Stichabnahme höchstens 30 %. Im Anschluss an das Warmwalzen wird das so erhaltene Warmband abgekühlt und zu einem Coil gehaspelt. Optional kann daraufhin ein Glühen des Warmbands nach dem Haspeln oder vor dem Kaltwalzen durchgeführt werden. Anschließend wird das Warmband zu einem Kaltband mit einer Enddicke von 0,15 mm bis 0,50 mm kaltgewalzt. Das erhaltene Kaltband wird dann rekristallisierend und entkohlend geglüht. Zusätzlich zu der Entkohlungsglühung kann auch noch eine Nitrierung des Bandes in einer NH₃-haltigen Atmosphäre bei Temperaturen oberhalb von 850 °C durchgeführt werden. Nachdem anschließend auf die Oberfläche des glühbehandelten Kaltbands ein Glühseparator aufgetragen worden ist, wird das so beschichtete Kaltband zur Ausprägung einer Gosstextur rekristallisierend schlussgeglüht. Ebenso optional kann das schlussgeglühte Kaltband daraufhin noch mit einer elektrischen Isolierung versehen und abschließend spannungsfrei geglüht werden.

In der EP 0 378 131 B1 wird auf die Bedeutung der mittleren Korngröße aber auch deren Varianz hingewiesen. Neben einer optimalen mittleren Korngröße ist demnach von besonderer Bedeutung, dass die Abweichung von der mittleren Korngröße im Blech gering ist. Dies resultiert aus der Tatsache, dass Kornwachstumsprozesse aufgrund der geringeren Inhibition unkontrollierter ablaufen (Materials Science Forum 204-206 (1996), 623-628). Demzufolge können unter ungünstigen Prozessbedingungen Körner wachsen, die keine Goss-Orientierung aufweisen, aber bei hohen Temperaturen nicht wachstumsfähig sind und zur Feinkornbildung beitragen.

In der EP 0 392 534 B1 werden schließlich die in Frage kommenden Atmosphären der Entkohlungsglühung im Detail beschrieben. In diesem Zusammenhang wird darauf hingewiesen, dass zu Beginn der Entkohlungs- und Nitrierglühung der Partialdruck p_{H2O}/p_{H2} abgesenkt werden muss, um eine geeignete Oxidschicht einzustellen. Das Resultat dieses Verfahrens ist eine zufriedenstellende Ausbildung des Glasfilms während der Hochglühung.

Vor dem Hintergrund des voranstehend erläuterten Standes der Technik bestand die Aufgabe der Erfindung darin, ein Verfahren zu nennen, mit dem es auf einfache Weise gelingt, kornorientierte Elektrostahlflachprodukte mit einer optimal gleichmäßigen Verteilung der Korngröße herzustellen.

Diese Aufgabe ist erfindungsgemäß durch ein Verfahren gelöst worden, das die in Anspruch 1 angegebenen Maßnahmen und Merkmale umfasst.

Vorteilhafte Ausgestaltungen der Erfindung sind in den abhängigen Ansprüchen angegeben und werden nachfolgend wie der allgemeine Erfindungsgedanke im Einzelnen erläutert.

In Übereinstimmung mit dem voranstehend erläuterten Stand der Technik umfasst ein erfindungsgemäßes Verfahren zum Herstellen eines kornorientierten, für elektrotechnische Anwendungen bestimmten Elektrostahlflachprodukts folgende Arbeitsschritte:
a) Erzeugen einer Stahlschmelze, die neben Eisen und unvermeidbaren Verunreinigungen (in Gew.-%) Si: 2,5-4,0 %, C: 0,02 - 0,1 %, Al: 0,01 - 0,065 %, N: 0,003-0,015 % sowie jeweils wahlweise bis zu 0,30 % Mn, bis zu 0,05 % Ti, bis zu 0,3 % P, eines oder mehrere Elemente aus der Gruppe S, Se in Gehalten, deren Summe höchstens 0,04 % beträgt, eines oder mehrere Elemente aus der Gruppe As, Sn, Sb, Te, Bi mit Gehalten von jeweils bis zu 0,2 %, eines oder mehrere Elemente aus der Gruppe Cu, Ni, Cr, Co, Mo mit Gehalten von jeweils bis zu 0, 5 %, eines oder mehrere Elemente aus der Gruppe B, V, Nb mit Gehalten von jeweils bis zu 0,012 %, enthält,
b) Vergießen der Schmelze zu einem Strang in einer Stranggussmaschine,
c) Abteilen mindestens einer Dünnbramme von dem gegossenen Strang,
d) Erwärmen der Dünnbramme auf eine Temperatur zwischen 1050 °C und 1300 °C,
e) Warmwalzen der Dünnbramme in einer Warmwalzstraße zu einem Warmband mit einer Dicke von 0,5 - 4,0 mm,
f) Abkühlen des Warmbands,
g) Haspeln des Warmbands zu einem Coil,
h) Kaltwalzen des Warmbands zu einem Kaltband mit einer Enddicke von 0,15 - 0,50 mm,
i) entkohlendes und nitrierendes Glühen des erhaltenen Kaltbands,
j) Auftrag eines Glühseparators auf die Oberfläche des geglühten Kaltbands,
   und
k) Schlussglühen des mit dem Glühseparator versehenen Kaltbands zur Ausprägung einer Gosstextur.

Selbstverständlich können bei der Erzeugung des Elektrostahlflachprodukts zusätzliche Arbeitsschritte durchgeführt werden, die bei der konventionellen Herstellung von kornorientierten Elektrobändern oder -blechen üblicherweise erforderlich sind. Hierzu zählen beispielsweise eine zwischen den Arbeitsschritten g) und h) durchgeführte ein- oder mehrstufige Warmbandglühung, ein thermisches Richten des Kaltbands und der Auftrag einer Isolationsschicht, die im Rahmen des erfindungsgemäßen Verfahrens unter Anwendung und Berücksichtigung der aus dem Stand der Technik bekannten Parameter durchgeführt werden können.

Wesentlich für die Erfindung ist, dass das Kaltband im Zuge des Arbeitsschritts i) "entkohlendes und nitrierendes Glühen des erhaltenen Kaltbands" in mindestens zwei Stufen entkohlend und nitrierend geglüht wird.

Die erste Stufe dieses Glühens erstreckt sich dabei erfindungsgemäß über ein erstes Zeitintervall, das eine Erwärmung des Kaltbands ausgehend von einer Starttemperatur auf eine erste Soll-Glühtemperatur und ein anschließendes Halten auf dieser Soll-Glühtemperatur umfasst.

Die zweite Stufe des Glühens erstreckt sich in entsprechender Weise erfindungsgemäß über ein zweites Zeitintervall, innerhalb dessen das Kaltband zunächst auf eine zweite Soll-Glühtemperatur erwärmt und anschließend bei dieser Soll-Glühtemperatur gehalten wird.

Erfindungsgemäß ist dabei die erste Soll-Glühtemperatur um 10 - 50 °C niedriger als die zweite Soll-Glühtemperatur. Gleichzeitig beträgt erfindungsgemäß die Dauer des ersten Zeitintervalls 30 - 70 % der das erste Zeitintervall und das zweite Zeitintervall umfassenden Gesamtdauer der Glühbehandlung.

Die Erfindung geht von der Erkenntnis aus, dass sich durch eine mindestens zweistufig erfolgende "Stufenglühung" während des Arbeitsschritts i) ein Kaltband erzeugen lässt, bei dem einerseits die Körner eine optimale mittlere Korngröße aufweisen und bei dem andererseits die Abweichung der Korngröße der einzelnen Körner von der mittleren Korngröße gering ist.

In der Praxis kann dies dadurch erzielt werden, dass das nach dem Kaltwalzen erhaltene Kaltband für das entkohlende und nitrierende Glühen im kontinuierlichen Durchlauf durch einen in mindestens zwei Zonen gegliederten Durchlaufglühofen geleitet wird, in dessen zuerst durchlaufenen vorderer Zone in erfindungsgemäßer Weise eine Soll-Glühtemperatur eingestellt wird, die um 10 - 50 °C niedriger ist als die Soll-Glühtemperatur in der anschließend vom Kaltband durchlaufenen zweiten Zone des Ofens, wobei die Dauer des Zeitintervalls, innerhalb dessen die erste Stufe der Glühung abläuft, 30 - 70 % der Gesamtdauer der entkohlenden und nitrierende Glühung beträgt. Durch die erfindungsgemäß vorgegebene Temperaturdifferenz zwischen der ersten und zweiten Stufe der entkohlenden und nitrierenden Glühung und die erfindungsgemäß für die beiden Stufen dieser Glühung vorgesehenen Zeiten wird ein übermäßiges Kornwachstum der für die Gosstexturausbildung ungünstigen Orientierungen unterdrückt. Das nach dem Glühen erhaltene Kaltbandgefüge weist auf diese Weise bei gleicher mittlerer Korngröße, die durch die bei höherer Glühtemperatur erfolgende Glühung in der hinteren Ofenzone eingestellt wird, eine signifikant kleinere Varianz auf und ermöglicht somit während der abschließenden, bei einer hohen Temperatur durchgeführten Schlussglühung ein homogenes sekundäres Kornwachstum.

Mit dem erfindungsgemäßen Verfahren gelingt es so, eine im Zuge des Kaltwalzprozess eingetretene Varianz der Korngrößen zu minimieren. Insgesamt wird so das Ergebnis des vorangegangenen Kaltprozesses gegenüber Schwankungen der Korngrößenverteilung stabilisiert. Ein erfindungsgemäß erzeugtes Elektrostahlflachprodukt weist auf diese Weise nach der im Anschluss an das Kaltwalzen erfindungsgemäß mindestens zweistufig durchgeführten Glühbehandlung eine kristallographische Textur auf, durch die ein homogenes sekundäres Kornwachstum während der abschließenden Hochtemperaturglühung in optimaler Weise gewährleistet ist.

Die Erfindung verbindet auf diese Weise die vom Low-Heating-Prozess bekannte Vorgehensweise mit einer modernen Dünnbrammenfertigung, die nach dem bekannten, durch einen kontinuierlichen Fertigungsablauf gekennzeichneten Gieß-Walz-Prozess erfolgt. Im Ergebnis steht bei erfindungsgemäßer Vorgehensweise ein Elektrostahlflachprodukt zur Verfügung, das bezogen auf die für kornorientierte Elektrobleche oder -bänder typischen Verwendungen optimale magnetische Eigenschaften besitzt.

Wenn hier von einem erfindungsgemäß in mindestens zwei Stufen durchgeführten nitrierenden und entkohlenden Glühen (Arbeitsschritts i)) die Rede ist, bedeutet dies nicht, dass in beiden Stufen dieses Glühens notwendig stets eine kombinierte Nitrierung und Entkohlung stattfinden muss. Vielmehr kann die erste Stufe dieser erfindungsgemäß durchgeführten Glühung auch als reine Erwärmungsstufe ausgeführt werden und die Entkohlung und Nitrierung in der zweiten Stufe stattfinden. Ebenso ist denkbar, über die beiden Glühstufen eine Entkohlung durchzuführen und anschließend in einem weiteren Glühschritt eine Restentkohlung und Nitrierung durchzuführen. Alternativ können die Entkohlung und Nitrierung über die mindestens zwei Stufen der erfindungsgemäß durchgeführten Glühung aufeinander folgend verteilt stattfinden. Schließlich ist es auch denkbar, mindestens eine der erfindungsgemäße absolvierten Glühstufen ohne Entkohlung oder Nitrierung stattfinden zu lassen und erst in einem sich an die beiden Stufen der erfindungsgemäßen Glühung anschließenden Glühschritt die Entkohlung und Nitrierung fertig zu stellen.

Demgemäß kann im Rahmen der Erfindung in der Praxis im Arbeitsschritt i) die erste und zweite Stufe des Glühens im Anschluss aneinander absolviert und darauf folgend ein weiterer Glühschritt durchgeführt werden, in dem das Kaltband einer entkohlenden und nitrierenden Glühung unterzogen wird. Die erste und zweite Stufe des Glühens im Arbeitsschritt i) kann dabei unter Berücksichtigung der erfindungsgemäß für diese Glühstufen hinsichtlich der Lage der Temperaturniveaus und des Zeitanteils der ersten Glühstufe vorgesehenen Parameter bezogen auf die Gesamtzeit der Glühstufen durchgeführt werden. Anschließend erfolgt dann ein weiterer Glühschritt, in dem in konventioneller Weise entkohlt und nitriert wird. Insgesamt werden bei dieser Variante der Erfindung im Zuge des Arbeitsschritts i) also mindestens drei Teilglühschritte aufeinander folgend absolviert, wobei für die ersten beiden Glühschritte die erfindungsgemäßen Vorgaben gelten und der dritte, das Nitrieren umfassende Schritt in konventioneller Weise absolviert wird.

Praktische Versuche haben gezeigt, dass sich optimale Eigenschaften eines erfindungsgemäß erzeugten Elektrostahlflachprodukts ergeben, wenn die Soll-Glühtemperatur der ersten Stufe um 10 - 30 °C niedriger ist als die Soll-Glühtemperatur der zweiten Stufe der Glühung.

Ebenso wirkt es sich günstig auf das Ergebnis des erfindungsgemäß mindestens zweistufig durchgeführten Glühschritts aus, wenn die Dauer des ersten Zeitintervalls auf 30 - 60 % der Gesamtdauer der Glühbehandlung beschränkt ist.

Die Erwärmung des Kaltbands auf die Soll-Temperatur der ersten Glühstufe sollte möglichst schnell erfolgen. Während der Aufheizphase der Entkohlungs- und Nitrierungsglühung durchläuft das kaltverformte Band zunächst eine Erholung. Dann setzt die Primärrekristallisation ein. Bei höheren Temperaturen und längeren Glühzeiten kommen Kornwachstumsprozesse hinzu. Um möglichst viel gespeicherte Energie für die Rekristallisation zur Verfügung zu stellen, sollte der Temperaturbereich der Erholung schnell durchlaufen werden. Zu diesem Zweck sieht eine vorteilhafte Ausgestaltung der Erfindung vor, dass die Aufheizrate, mit der das Kaltband in der ersten Stufe der Glühung von der Starttemperatur auf die erste Soll-Glühtemperatur erwärmt wird, 25 - 500 °C/s beträgt. Bei einer konventionellen Erwärmung beträgt dabei die Aufheizrate typischerweise 30 - 70 °C/s. Im Hinblick auf eine besonders gute Primärrekristallisation und damit einhergehend optimale Arbeitsergebnisse kann es jedoch auch vorteilhaft sein, besonders schnelle Aufheizraten von 200 - 500 °C/s einzustellen. In der Praxis kann eine solche schnelle Aufheizrate insbesondere bei einer im kontinuierlichen Durchlauf erfolgenden Fertigung dadurch erzielt werden, dass am Eingang des jeweiligen Durchlaufofens eine induktive Schnellaufheizung stattfindet, bei der das Kaltband durch die Wirkung eines in das Band induzierten elektromagnetischen Feldes erwärmt wird.

Nachfolgend wird die Erfindung anhand von Ausführungsbeispielen näher erläutert. Es zeigen:
Diag. 1 eine schematische Darstellung des Temperaturverlaufs T über die Glühzeit t für ein konventionell geglühtes Elektrostahlband (Kurve A) und ein erfindungsgemäßes Elektrostahlband (Kurve B);
Diag. 2 die Polarisation bei 800 A/m in Tesla für zwei unterschiedlich zusammengesetzte Elektrostahlbleche S1,S2, aufgetragen über das Verhältnis t₁/t₂ der Dauer des bei der erfindungsgemäßen Glühung für die erste Glühstufe vorgesehenen Zeitintervalls t₁ zur Gesamtdauer t₂ der Glühung.

In einer konventionellen Stranggießmaschine sind vier Stahlschmelzen S1 - S4 mit den in Tabelle 1 angegebenen Zusammensetzungen nach einer in einem Pfannenofen und einer Vakuumanlage durchgeführten sekundärmetallurgischen Behandlung kontinuierlich zu einem 63 mm dicken Strang abgegossen worden.

Von dem Strang sind in ebenfalls konventioneller Weise Dünnbrammen abgeteilt worden. Nach einer Ausgleichsglühung in einem Ausgleichsofen bei 1165 °C sind diese Dünnbrammen entzundert und in der Fertigstraße auf eine Enddicke von 2,34 mm warmgewalzt und zu einem Coil gehaspelt worden.

### Beispiel 1:

Die in der voranstehend beschriebenen Weise erzeugten Warmbänder sind einer zweistufigen Warmbandglühung unterzogen worden. Die Glühtemperatur in der ersten Stufe der Warmbandglühung betrug 1090 °C, während die Glühtemperatur in der zweiten Stufe bei 850 °C lag. Anstelle einer zweistufigen Warmbandglühung hätte auch eine einstufige Warmbandglühung mit einer einheitlich gleichmäßigen Glühtemperatur durchgeführt werden können.

Nach der Warmbandglühung ist das geglühte Warmband einstufig mit einem Umformgrad von 87 % auf eine Enddicke von 0,285 mm kaltgewalzt worden. Von den so erhaltenen Kaltbändern sind Blechproben abgeteilt worden.

Eine Vergleichsgruppe A dieser Blechproben ist im Durchlauf in einem Durchlaufglühofen geglüht worden. Dabei ist in einem zuerst durchlaufenen ersten Ofenabschnitt zunächst ein 150 Sekunden dauernder Glühschritt bei einer Temperatur von 860 °C unter einer feuchten, aus einem Wasserstoff/Stickstoff-Gemisch (p_{H2O}/p_{H2} = 0,50) gebildeten Atmosphäre durchgeführt worden. Dann erfolgte in einem im Anschluss an den ersten Ofenabschnitt durchlaufenen zweiten Ofenabschnitt ein 30 Sekunden dauernder zweiter Glühschritt unter einer feuchten, aus einem Ammoniak/Wasserstoff/Stickstoff-Gemisch bestehenden Atmosphäre, um eine Restentkohlung und Nitrierung zu bewirken. Die Temperatur der Glühung betrug stets 910 °C. Entsprechend der oben bereits erwähnten, für die Praxis wichtigen Ausgestaltung der Erfindung erfolgte hier somit die Glühung in Arbeitsschritt i) des erfindungsgemäßen Verfahrens unterteilt in zwei Glühschritte, von denen der erste Glühschritt der erfindungsgemäß vorgegebenen Unterteilung folgend noch einmal in zwei Glühstufen durchgeführt worden ist, auf die folgend als zweiter Glühschritt eine konventionelle entkohlende und nitrierende Glühung absolviert worden ist. Insgesamt ist der Arbeitsschritt i) hier also in drei aufeinander folgenden Teilen absolviert worden.

Eine zweite Gruppe B der Blechproben ist in einer entsprechenden Arbeitsabfolge zunächst im Zuge des ersten Glühschritts in erfindungsgemäßer Weise in zwei aufeinander folgenden Glühstufen geglüht und anschließend in einem zweiten Glühschritt restentkohlt und nitriert worden. Dabei sind fünf Varianten B.a) - B.e) der erfindungsgemäßen zweitstufigen Glühung untersucht worden. In der ersten über eine erste Dauer t₁ ablaufende Glühstufe ist dabei jeweils eine Soll-Glühtemperatur T₁ und in der zweiten Glühstufe jeweils eine Soll-Glühtemperatur T₂ eingestellt worden. Die Gesamtdauer t₂ der beiden aufeinanderfolgend absolvierten Glühstufen betrug auch in diesem Fall 150 s. Die erste Stufe des ersten Glühabschnitts umfasste zudem eine mit einer Aufheizrate von 40 °C/sec erfolgende schnelle Erwärmung auf die jeweilige Soll-Glühtemperatur T₁.

In Diag. 1 ist der Temperaturverlauf bei der Glühung im ersten Glühschritt jeweils über die Glühzeit t einerseits für die zum Vergleich erzeugten Elektroblechproben der Gruppe A in einer durchgezogenen Linie und andererseits für eine der Varianten B.a) - B.e) in einer gestrichelten Linie dargestellt.

Demnach dienen die ersten beiden Glühstufen der hier beispielhaft erläuterten Variante des erfindungsgemäßen Verfahrens schwerpunktmäßig der Entkohlung und sind in dieser Hinsicht bezüglich Gaszusammensetzung und Temperatur optimiert. Die Entkohlungsglühung erfolgt hinsichtlich der Temperaturführung zweistufig und zwar derart, dass im zuerst durchlaufenen vorderen Abschnitt zunächst sachte entkohlt wird, um Kornvergrößerungen möglichst zu vermeiden, und im anschließend durchlaufenen Abschnitt bei für die Wirksamkeit des Entkohlungsprozesses optimaler Temperatur die Entkohlung fortgesetzt und beendet wird.

Demgegenüber ist die dritte Glühstufe des erfindungsgemäßen Verfahrens in Bezug auf das Nitrieren optimiert. Gleichzeitig erfolgt hier im geringen Maße eine Restentkohlung. Die Optimierung der dritten Glühstufe in Bezug auf das Nitrieren geschieht im Wesentlichen durch die Wahl einer optimierten Gaszusammensetzung, kann aber auch eine Temperaturanpassung bedeuten. In Diag. 1 ist beispielhaft eine entsprechend durchgeführte Temperaturführung an einem kleinen Temperatursprung zu erkennen, der nach Ablauf der Glühzeit t₂ eintritt.

Konkret ist für die Durchführung der erfindungsgemäßen Glühbehandlungsvarianten B.a) - B.e) ist der erste Ofenabschnitt des Durchlaufglühofens in zwei gleichlange Temperaturzonen aufgeteilt worden, für deren Durchlauf die jeweils zu glühenden Blechproben also jeweils 75 s benötigten. Dementsprechend betrug bei diesen Versuchen die Dauer t₁ der ersten Glühstufe 50 % der Gesamtdauer t₂ von 150 s.

In der von der jeweiligen Probe zuerst durchlaufenen ersten Temperaturzone des ersten Ofenabschnitts ist bei der Durchführung der erfindungsgemäßen Versuche die Soll-Glühtemperatur von Variante zu Variante verändert worden, während in der zweiten Temperaturzone bei der Durchführung der zweiten Glühstufe jeweils eine konstante, 860 °C betragende Soll-Glühtemperatur eingestellt worden ist. Die im ersten Ofenabschnitt des Durchlaufglühofens erfindungsgemäß durchgeführten beiden Glühstufen sind jeweils wie bei der Verarbeitung der Blechproben der Gruppe A unter einer feuchten, aus einem Wasserstoff/Stickstoff-Gemisch (p_{H2O}/p_{H2} = 0,50) gebildeten Atmosphäre durchgeführt worden.

Dann erfolgte wie bei der Behandlung der Vergleichsproben der Gruppe A im sich an den ersten Ofenabschnitt anschließenden zweiten Ofenabschnitt eine entkohlende und nitrierende Glühung über 30 Sekunden unter einer feuchten, aus einem Ammoniak/Wasserstoff/Stickstoff-Gemisch bestehenden Atmosphäre. Die Soll-Glühtemperatur im zweiten Glühschritt betrug währenddessen auch hier 910 °C.

Nach dem Glühen wurden die Proben im Anschluss mit Magnesiumoxid beschichtet und unter einer zu 50 Vol.-% aus H2 und zu 50 Vol.-% aus N2 bestehenden Glühatmosphäre schlussgeglüht worden.

In Tabelle 2 sind zu jeder Variante a) - e) der erfindungsgemäßen Wärmebehandlung die in der ersten Glühstufe jeweils eingestellten Soll-Glühtemperatur T₁, die Differenz ΔT zwischen der ersten Soll-Glühtemperatur und der Soll-Glühtemperatur der zweiten Glühstufe sowie die Polarisation J₈₀₀ bei 800 A/m, angegeben in Tesla, und der in W/kg angegebene Ummagnetisierungsverlust P_{1,7} bei einer Polarisation von 1,7 T und einer jeweiligen Frequenz von 50 Hz aufgezählt. Es zeigt sich, dass die erfindungsgemäß erzeugten Elektrostahlbleche unabhängig davon, nach welcher der Varianten a) - e) sie hergestellt sind, bessere Eigenschaften besitzen als die in konventioneller Weise glühbehandelten Proben.

### Beispiel 2:

In der oben erläuterten Weise aus der Schmelze 1 erzeugte Warmbänder wurden einer zweistufigen Warmbandglühung bei 1130 °C / 900 °C, Warmbänder der Schmelze 2 einer einstufigen Warmbandglühung bei 980 °C unterzogen. Anschließend sind die Warmbänder mit einem Umformgrad von 87 % einstufig zu 0,285 mm dicken Kaltbändern kaltgewalzt worden. Von den erhaltenen Kaltbändern sind Blechproben abgeteilt worden.

In diesem Fall ist ebenfalls zum Vergleich eine Gruppe A von aus den Kaltbändern gewonnenen Elektroblechproben für die Dauer von 150 Sekunden bei einer Temperatur von 840 °C in einer feuchten Wasserstoff/Stickstoff-Gemisch-Atmosphäre (P_{H2O}/P_{H2}=0,45) geglüht worden. Anschließend erfolgte bei 860 °C für 30 Sekunden eine Glühung in einem feuchten Ammoniak/Wasserstoff/Stickstoff-Gemisch wobei restentkohlt und nitriert wurde. Anschließend wurde wie beim Beispiel 1 bei 910 °C nitriert und restentkohlt.

Eine zweite Gruppe B von Proben wurde in gleicher Atmosphäre erfindungsgemäß in zwei Stufen im ersten Prozessteil des genutzten Durchlaufofens geglüht. Die Temperatur der ersten Ofenzone wurde dabei auf 810 °C (ΔT = *30* °C) gesetzt. Auch in diesem Fall wurden fünf Varianten B.a) - B.e) erzeigt. Die Glühzeit t₁ bis zur Anhebung der Soll-Glühtemperatur im zweiten Teil der Glühung auf 840 °C betrug bei der Variante B.a) 120 s (Glühzeitverhältnis t₁/t₂=80 %), bei der Variante B.b) 90 s (t₁/t₂ = 60 %), bei der Variante B.c) 75 s (t₁/t₂ = 50 %), bei der Variante B.d) 45 s (t₁/t₂ = 30 %) und bei der Variante B.e) 30 s (t₁/t₂ = 20 %). Anschließend wurde auch hier wie beim Beispiel 1 bei 910 °C nitriert und restentkohlt.

Die Elektroblechproben wurden jeweils im Anschluss mit Magnesiumoxid beschichtet und unter einer zu 50 Vol.-% aus H2 und zu 50 Vol.-% aus N2 bestehenden Glühatmosphäre schlussgeglüht.

In Diag. 2 ist für die aus den Schmelzen 1 und 2 in erfindungsgemäßer Weise hergestellten Proben die Polarisation J₈₀₀ über die Glühzeit t₁ der ersten Stufe der erfindungsgemäßen Glühung aufgetragen.

### Beispiel 3:

Warmbänder der Schmelzen 1 und 2 wurden einer einstufigen Warmbandglühung bei 950 °C unterzogen. Anschließend erfolgte ein einstufiges Kaltwalzen zu Kaltband mit einer Enddicke von 0,165 mm. Von den erhaltenen Kaltbändern sind Blechproben abgeteilt worden.

Eine erste Gruppe A der von dem Kaltband abgeteilten Probenbleche wurde für die Dauer von 130 Sekunden bei einer Temperatur von 880 °C in einer feuchten Wasserstoff/Stickstoff-Gemisch-Atmosphäre (P_{H2O}/P_{H2} = 0,44) geglüht. Anschließend erfolgte bei 900 °C für 30 Sekunden eine Glühung in einer feuchten Ammoniak/Wasserstoff/ Stickstoff-Atmosphäre. Im Zuge dieses zweiten Glühschritts wurde zum einen restentkohlt und zum anderen nitriert.

Eine zweite Gruppe B von Blechproben wurde unter gleicher Atmosphäre im ersten Prozessteil des für die vorliegend berichteten Versuche eingesetzten Durchlaufofens in zwei Stufen geglüht, wobei während der ersten, bis zur 70. Sekunde (t₁/t₂ ∼ 55 %) dauernde Glühstufe der Glühung eine Soll-Glühtemperatur von 850 °C und daran anschließend in der zweiten, von der 70. bis zur 130. Sekunde dauernden Glühstufe eine Soll-Glühtemperatur von 880 °C eingestellt wurde. Anschließend wurde auch hier wie beim Beispiel 1 jeweils bei 900 °C nitriert und restentkohlt.

Nach dieser Glühbehandlung der Elektroblechproben sind sie jeweils im Anschluss mit Magnesiumoxid beschichtet und unter einer zu 50 Vol.-% aus H2 und zu 50 Vol.-% aus N2 bestehenden Glühatmosphäre schlussgeglüht.

Die magnetischen Eigenschaften J₈₀₀ und P_{1,7} der erfindungsgemäß und zum Vergleich erzeugten Proben sind in Tabelle 3 zusammengefasst. Es zeigt sich auch hier die Überlegenheit der erfindungsgemäß erzeugten Produkte.

### Beispiel 4:

In der oben erläuterten Weise aus der Schmelze 3 erzeugte Warmbänder sind einer zweistufigen Warrnbandglühung bei 1070 °C / 950 °C unterzogen und einstufig zu einem Kaltband mit einer Enddicke von 0,215 mm kaltgewalzt worden. Von den erhaltenen Kaltbändern sind Blechproben abgeteilt worden.

Eine erste Gruppe A der Blechproben wurde für die Dauer von 120 Sekunden bei einer Temperatur von 870 °C in einer aus einem feuchten Wasserstoff/Stickstoff-Gemisch bestehenden Atmosphäre (p_{H2O}/p_{H2}=0,51) geglüht. Anschließend erfolgte bei 910 °C für 30 Sekunden eine Glühung unter einer aus einem feuchten Ammoniak/Wasserstoff/Stickstoff-Gemisch bestehenden Atmosphäre, bei der zum einen eine Restentkohlung und zum anderen eine Nitrierung stattgefunden hat.

Ein zweite Gruppe B von Blechproben ist in einem feuchten Wasserstoff/Stickstoff-Gemisch mit p_{H2O}/p_{H2}=0,51 erfindungsgemäß in einem ersten in erfindungsgemäßer Weise in zwei Stufen aufgeteilten Glühschritt im ersten Ofenabschnitt des hier eingesetzten Durchlaufglühofens geglüht worden. Dabei ist in einer ersten bis zur 65. Sekunde dauernden Glühstufe die Sollglühtemperatur auf 850°C gesetzt worden, während die Soll-Gluhtemperatur in der zweiten Glühstufe, die von der 70. bis zur 120. Sekunde dauerte, bei 870 °C lag. Nach Abschluss des ersten, im ersten Ofenabschnitt in dieser Weise zweistufig absolvierten Glühschritts wurden die Blechproben bei 910 °C in einem feuchten Ammoniak/Wasserstoff/StickstoffGemisch nitriert und restentkohlt.

Alle Bleche wurden im Anschluss mit Magnesiumoxid beschichtet und unter einer zu 50 Vol.-% aus H2 und zu 50 Vol.-% aus N2 bestehenden Glühatmosphäre schlussgeglüht.

Beim vorliegenden Beispiel umfasste die erste Glühstufe des ersten Glühschritts wie bei den voranstehend beschriebenen Beispielen eine schnelle Erwärmung der Blechproben auf die Soll-Glühtemperatur der ersten Glühstufe. Um den Einfluss der Aufheizraten "AHR" zu zeigen, sind im vorliegenden Beispiel 4 in vier verschiedenen Versuchsdurchläufen die Aufheizraten AHR bei ansonsten unveränderten Bedingungen variiert worden. (Versuch 4.1: AHR = 70 °C/s; Versuch 4.2: AHR = 150 °C/s; Versuch 4.3: AHR = 300 °C/s; Versuch 4.4: AHR = 500 °C/s).

Die magnetischen Kenngrößen der so erhaltenen Elektrostahlbleche sind in Tabelle 4 zusammengefasst.

**Tabelle 1**

| Schmelze | Si [%] | C [ppm] | Al [ppm] | N [ppm] | Mn [ppm] | S [ppm] | Cu [ppm] | Sn [ppm] | Cr [ppm] |
|---|---|---|---|---|---|---|---|---|---|
| S1 | 3,10 | 470 | 260 | 93 | 1470 | 78 | 1950 | 580 | 1140 |
| S2 | 3,32 | 580 | 287 | 105 | 1390 | 82 | 1810 | 720 | 780 |
| S3 | 3,24 | 720 | 320 | 87 | 1580 | 92 | 1470 | 630 | 820 |
| S4 | 2,90 | 450 | 348 | 112 | 1420 | 85 | 1610 | 1050 | 930 |

| | | | | | | | | | |
|---|---|---|---|---|---|---|---|---|---|
| Angaben in Gew.-% bzw. Gew.-ppm; Rest Eisen und unvermeidbare Verunreinigungen | | | | | | | | | |

**Tabelle 2**

| | Variante B.a) | | Variante B.b) | |
|---|---|---|---|---|
| | erfindungsgemäß | | erfindungsgemäß | |
| | T₁: 800 °C | | T₁: 820 °C | |
| | ΔT: 60 °C | | ΔT: 40 °C | |

| | J₈₀₀ [T] | P_{1,7}[W/kg] | J₈₀₀ [T] | P_{1,7}[W/kg] |
|---|---|---|---|---|
| Schmelze 1 | 1,865 | 1,317 | 1,920 | 1,038 |
| Schmelze 2 | 1,845 | 1,432 | 1,909 | 1,089 |
| Schmelze 3 | 1,872 | 1,238 | 1,914 | 1,101 |
| Schmelze 4 | 1,853 | 1,365 | 1,918 | 1,030 |

| | Variante B.c) | | Variante B.d) | |
|---|---|---|---|---|
| | erfindungsgemäß | | erfindungsgemäß | |
| | T₁: 830 °C | | T₁: 840 °C | |
| | ΔT: 30 °C | | ΔT: 20 °C | |

| | J₈₀₀ [T] | P_{1,7} [W/kg] | J₈₀₀ [T] | P_{1,7} [W/kg] |
|---|---|---|---|---|
| Schmelze 1 | 1,931 | 1,017 | 1,922 | 1,048 |
| Schmelze 2 | 1,915 | 1,056 | 1,910 | 1,062 |
| Schmelze 3 | 1, 924 | 1,088 | 1,924 | 1,087 |
| Schmelze 4 | 1,923 | 1,026 | 1,919 | 1,031 |

| | Variante B.e) | | Vergleichsversuch | |
|---|---|---|---|---|
| | erfindungsgemäß | | Nicht erfindungsgemäß | |
| | T₁: 850 °C | | T₁: 860 °C | |
| | ΔT: 10 °C | | ΔT: 0 °C | |

| | J₈₀[T] | P_{1,7} [W/kg] | J₈₀₀ [T] | P_{1,7}[W/kg] |
|---|---|---|---|---|
| Schmelze 1 | 1, 910 | 1,113 | 1, 904 | 1,123 |
| Schmelze 2 | 1,908 | 1,077 | 1,899 | 1,092 |
| Schmelze 3 | 1,915 | 1,092 | 1,890 | 1,116 |
| Schmelze 4 | 1,899 | 1,104 | 1,882 | 1,107 |

**Tabelle 3**

| | Referenz 880 °C | | Erfindung | |
|---|---|---|---|---|
| | J₈₀₀ [T] | P_{1,7} [W/kg] | J₈₀₀ [T] | P_{1,7} [W/kg] |
| Schmelze 1 | 1,867 | 0,882 | 1,899 | 0,803 |
| Schmelze 2 | 1,873 | 0,853 | 1, 901 | 0,779 |

**Tabelle 4**

| | J₈₀₀ [T] | P_{1,7}[W/kg] |
|---|---|---|
| Versuch 4.1 | 1,879 | 0,879 |
| AHR = 70 °C/s | | |
| erfindungsgemäß | | |
| Versuch 4.2 | 1,885 | 0,853 |
| AHR = 150 °C/s | | |
| erfindungsgemäß | | |
| Versuch 4.3 | 1,904 | 0, 837 |
| AHR = 300 °C/s | | |
| erfindungsgemäß | | |
| Versuch 4.4 | 1, 903 | 0,842 |
| AHR = 500 °C/s | | |
| erfindungsgemäß | | |
| Vergleichsproben | 1,872 | 0, 894 |
| nicht | | |
| erfindungsgemäß | | |

## Patentansprüche

1. Verfahren zum Herstellen eines kornorientierten, für elektrotechnische Anwendungen bestimmten Elektrostahlflachprodukts umfassend folgende Arbeitsschritte:
a) Erzeugen einer Stahlschmelze, die neben Eisen und unvermeidbaren Verunreinigungen (in Gew.-%)
Si: 2,5 -4,0 ,
C: 0,02 - 0,1 %,
Al: 0,01 - 0,065 %,
N: 0,003 - 0,015 %,
wahlweise
- bis zu 0,30 % Mn,
- bis zu 0,05 % Ti,
- bis zu 0,3 % P,
- eines oder mehrere Elemente aus der Gruppe S, Se in Gehalten, deren Summe höchstens 0,04 % beträgt,
- eines oder mehrere Elemente aus der Gruppe As, Sn, Sb, Te, Bi mit Gehalten von jeweils bis zu 0,2 %,
- eines oder mehrere Elemente aus der Gruppe Cu, Ni, Cr, Co, Mo mit Gehalten von jeweils bis zu 0, 5 %,
- eines oder mehrere Elemente aus der Gruppe B, V, Nb mit Gehalten von jeweils bis zu 0,012 %, enthält,
b) Vergießen der Schmelze zu einem Strang in einer Stranggussmaschine,
c) Abteilen mindestens einer Dünnbramme von dem gegossenen Strang,
d) Erwärmen der Dünnbramme auf eine Temperatur zwischen 1050 °C und 1300 °C,
e) Warmwalzen der Dünnbramme in einer Warmwalzstraße zu einem Warmband mit einer Dicke von 0,5 - 4,0 mm,
f) Abkühlen des Warmbands,
g) Haspeln des Warmbands zu einem Coil,
h) Kaltwalzen des Warmbands zu einem Kaltband mit einer Enddicke von 0,15 - 0,50 mm,
i) entkohlendes und nitrierendes Glühen des erhaltenen Kaltbands,
j) Auftrag eines Glühseparators auf die Oberfläche des geglühten Kaltbands,
k) Schlussglühen des mit dem Glühseparator versehenen Kaltbands zur Ausprägung einer Gosstextur,
**dadurch gekennzeichnet,**
- **dass** das Kaltband im Zuge des Arbeitsschritts i) in mindestens zwei Stufen geglüht wird,
- **dass** die erste Stufe dieses Glühens sich über ein erstes Zeitintervall erstreckt und eine Erwärmung des Kaltbands ausgehend von einer Starttemperatur auf eine erste Soll-Glühtemperatur und ein anschließendes Halten des erwärmten Kaltbands auf der Soll-Glühtemperatur umfasst,
- **dass** die zweite Stufe des Glühens sich über ein zweites Zeitintervall erstreckt, innerhalb dessen das Kaltband zunächst auf eine zweite Soll-Glühtemperatur erwärmt und anschließend bei dieser Soll-Glühtemperatur gehalten wird,
- **dass** die erste Soll-Glühtemperatur um 10 - 50 °C niedriger ist als die zweite Soll-Glühtemperatur,
und
- **dass** die Dauer des ersten Zeitintervalls 30 - 70 % der das erste Zeitintervall und das zweite Zeitintervall umfassenden Gesamtdauer der Glühbehandlung beträgt.

2. Verfahren nach Anspruch 1, **dadurch gekennzeichnet, dass** die erste Soll-Glühtemperatur um 10 - 30 °C niedriger ist als die zweite Soll-Glühtemperatur.

3. Verfahren nach einem der voranstehenden Ansprüche, **dadurch gekennzeichnet, dass** die Dauer des ersten Zeitintervalls 30 - 60 % der Gesamtdauer der Glühbehandlung beträgt.

4. Verfahren nach einem der voranstehenden Ansprüche, **dadurch gekennzeichnet, dass** die Aufheizrate, mit der das Kaltband in der ersten Stufe der Glühung von der Starttemperatur auf die erste Soll-Glühtemperatur erwärmt wird, 25 - 500 °C/s beträgt.

5. Verfahren nach Anspruch 4, **dadurch gekennzeichnet, dass** die Aufheizrate mindestens 200 °C beträgt.

6. Verfahren nach Anspruch 5, **dadurch gekennzeichnet, dass** die Erwärmung des Kaltbands induktiv erfolgt.

7. Verfahren nach einem der voranstehenden Ansprüche, **dadurch gekennzeichnet, dass** im Arbeitsschritt i) die erste und zweite Stufe des Glühens im Anschluss aneinander absolviert werden und darauf folgend ein weiterer Glühschritt durchgeführt wird, in dem das Kaltband einer entkohlenden und nitrierenden Glühung unterzogen wird.

8. Verfahren nach Anspruch 7, **dadurch gekennzeichnet, dass** die erste und zweite Stufe des Glühens im Arbeitsschritt i) als reine Entkohlungsglühung durchgeführt werden.

## Claims

1. Method for producing a grain-oriented electrical steel flat product intended for electrotechnical applications, comprising the following production steps:
a) producing a steel melt which contains, in addition to iron and unavoidable impurities, (in % wt.)
Si: 2.5 - 4.0 %,
C: 0.02 - 0.1 %,
Al: 0.01 - 0.065 %,
N: 0.003 - 0.015 %,
optionally
- up to 0.30 % Mn,
- up to 0.05 % Ti,
- up to 0.3 % P,
- one or more elements from the group S, Se in contents of which the total is at most 0.04 %,
- one or more elements from the group As, Sn, Sb, Te, Bi with contents of up to 0.2 % in each case,
- one or more elements from the group Cu, Ni, Cr, Co, Mo with contents of up to 0.5 % in each case,
- one or more elements from the group B, V, Nb with contents of up to 0.012 % in each case,
b) casting the melt into a strand in a continuous casting machine,
c) separating at least one thin slab from the cast strand,
d) heating the thin slab to a temperature between 1050 °C and 1300 °C,
e) hot rolling the thin slab into a hot strip having a thickness of 0.5 - 4.0 mm in a hot-rolling train,
f) cooling the hot strip,
g) coiling the hot strip into a coil,
h) cold rolling the hot strip into a cold strip having a final thickness of 0.15 - 0.50 mm,
i) decarburising and nitriding annealing of the cold strip obtained,
j) applying an annealing separator onto the surface of the annealed cold strip,
k) final annealing of the cold strip provided with the annealing separator to form a Goss texture,
**characterised**
- **in that** the cold strip is annealed in at least two stages in the course of production step i),
- **in that** the first stage of this annealing process extends over a first time interval and comprises heating the cold strip starting from a start temperature to a first target annealing temperature and subsequently holding the heated cold strip at the target annealing temperature,
- **in that** the second stage of the annealing process extends over a second time interval, within which the cold strip is firstly heated to a second target annealing temperature and is subsequently held at this target annealing temperature,
- **in that** the first target annealing temperature is 10
- 50 °C lower than the second target annealing temperature,
and
- **in that** the duration of the first time interval is 30 - 70 % of the entire duration of the annealing treatment comprising the first time interval and the second time interval.

2. Method according to Claim 1, **characterised in that** the first target annealing temperature is 10 - 30 °C lower than the second target annealing temperature.

3. Method according to any one of the preceding claims, **characterised in that** the duration of the first time interval is 30 - 60 % of the entire duration of the annealing treatment.

4. Method according to any one of the preceding claims, **characterised in that** the heating rate, at which the cold strip is heated from the start temperature to the first target annealing temperature in the first annealing stage, is 25 - 500 °C/s.

5. Method according to Claim 4, **characterised in that** the heating rate is at least 200 °C.

6. Method according to Claim 5, **characterised in that** the cold strip is inductively heated.

7. Method according to any one of the preceding claims, **characterised in that** in the production step i), the first and second annealing stages are completed following one another and a further annealing step is subsequently carried out, in which the cold strip is subjected to decarburising and nitriding annealing.

8. Method according to Claim 7, **characterised in that** the first and second annealing stages are carried out in production step i) as a pure decarburisation annealing process.

## Revendications

1. Procédé de fabrication d'un produit plat en acier électrique à grains orientés, destiné à des applications électrotechniques, qui comprend les étapes suivantes :
a) Réalisation d'un acier en fusion qui contient, outre du fer et des impuretés inévitables (% en poids) :
Si : 2,5 - 4,0 %,
C : 0, 02 - 0, 1 %,
Al : 0,01 - 0,065 %,
N : 0,003 - 0,015 %,
au choix
jusqu'à 0,30 % de Mn,
jusqu'à 0,05 % de Ti,
jusqu'à 0,3 % de P,
- un ou plusieurs éléments du groupe S, Se en teneurs dont la somme est au maximum de 0,04 %,
- un ou plusieurs éléments du groupe As, Sn, Sb, Te, Bi, en teneurs allant chacune jusqu'à 0,2 %,
- un ou plusieurs éléments du groupe Cu, Ni, Cr, Co, Mo, en teneurs allant chacune jusqu'à 0,5 %,
- un ou plusieurs éléments du groupe B, V, Nb, en teneurs allant chacune jusqu'à 0,012 %,
b) coulée de l'acier en fusion dans une machine de coulée continue pour obtenir un lingot,
c) découpage d'au moins une brame fine à partir du lingot coulé,
d) chauffage de la brame fine à une température située entre 1050 °C et 1300 °C,
e) laminage à chaud de la brame fine dans une ligne de laminage à chaud pour obtenir un feuillard laminé à chaud d'une épaisseur de 0,5 à 4,0 mm,
f) refroidissement du feuillard laminée à chaud,
g) enroulement en bobine du feuillard laminé à chaud,
h) laminage à froid du feuillard laminé à chaud pour obtenir un feuillard laminé à froid d'une épaisseur finale de 0,15 - 0,50 mm,
i) recuit de décarbonisation et de nitruration du feuillard laminé à froid obtenu,
j) application d'un séparateur de recuit sur la surface du feuillard laminé à froid recuit,
k) recuit final du feuillard laminé à froid pourvu du séparateur de recuit pour lui conférer une texture Goss,
**caractérisé en ce que**
- le feuillard laminé à froid est recuit au moins en deux phases au cours de l'étape i),
- la première phase de ce recuit s'étend sur un premier laps de temps et comprend un chauffage du feuillard laminé à froid à partir d'une température de départ jusqu'à une première température de consigne de de recuit, et le maintien du feuillard laminé à froid à la température de consigne de de recuit,
- la deuxième phase du recuit s'étend sur un deuxième laps de temps, au cours duquel le feuillard laminé à froid est d'abord chauffé à une deuxième température de consigne de de recuit et est maintenu ensuite à cette température de consigne de recuit,
- la première température de consigne de recuit est de 10 - 50 °C inférieure à la deuxième température de consigne de recuit,
et
- la durée du premier laps de temps est de 30 à 70 % de la durée totale du processus de recuit comprenant le premier et le deuxième laps de temps.

2. Procédé selon la revendication 1,
**caractérisé en ce que** la première température de consigne de recuit est de 10 à 30 % inférieure à la deuxième température de recuit de consigne.

3. Procédé selon l'une des revendications précédentes,
**caractérisé en ce que** la durée du premier laps de temps est de 30 à 60 % de la durée totale du processus de recuit.

4. Procédé selon l'une des revendications précédentes,
**caractérisé en ce que** le taux de chauffage, selon lequel le feuillard laminé à froid est chauffé au cours de la première phase de recuit, à partir de la température de départ jusqu'à la première température de consigne de recuit, est de 25 à 500 °C / s.

5. Procédé selon la revendication 4,
**caractérisé en ce que** le taux de chauffage est d'au moins 200 °C / s.

6. Procédé selon la revendication 5,
**caractérisé en ce que** le chauffage du feuillard laminé à froid est effectué par induction.

7. Procédé selon l'une des revendications précédentes,
**caractérisé en ce que** la première phase et la deuxième phase de recuit sont effectuées l'une à la suite de l'autre au cours de l'étape i) et que l'on effectue ensuite une deuxième étape de recuit, au cours de laquelle le feuillard laminé à froid est soumis à un recuit de décarbonisation et nitruration.

8. Procédé selon la revendication 7,
**caractérisé en ce que** la première phase de recuit et la deuxième phase du recuit sont effectuées en tant que pur recuit de décarbonisation au cours de l'étape i).
